# EUROPÄISCHE PATENTSCHRIFT

(11) **EP 2 104 618 B1**
(45) Veröffentlichungstag und Bekanntmachung des Hinweises auf die Patenterteilung: **27.11.2013**
(21) Anmeldenummer: 07847008.5
(22) Anmeldetag: 06.12.2007
(51) Int. Cl.: B42D 15/00, B42D 15/10

(54) **SICHERHEITSELEMENT MIT EINEM OPTISCH VARIABLEN ELEMENT**
SAFETY ELEMENT HAVING AN OPTICALLY VARIABLE ELEMENT
ÉLÉMENT DE SÉCURITÉ AVEC UN ÉLÉMENT OPTIQUEMENT VARIABLE

(30) Priorität: 22.12.2006 DE 102006062281
(43) Veröffentlichungstag der Anmeldung: 30.09.2009
(73) Patentinhaber: Giesecke & Devrient GmbH, 81677 München (DE)
(72) Erfinder: DÖRFLER, Walter, 81373 München (DE)
(86) Internationale Anmeldenummer: PCT/EP2007/010578
(87) Internationale Veröffentlichungsnummer: WO 2008/080499

(56) Entgegenhaltungen:
- EP-A- 1 719 636
- WO-A-2005/038136
- US-A- 6 114 018
- US-A1- 2005 128 543

## Beschreibung

Die Erfindung betrifft ein Substrat mit einem Sicherheitselement, das wenigstens eine optisch variable Farbe mit Pigmenten aufweist. Die einzelnen Pigmente bestehen hierbei aus mindestens einem interferenzfähigen, mehrschichtigen Aufbau.

Zum Schutz gegen Nachahmung, insbesondere mit Farbkopierern oder anderen Reproduktionsverfahren, werden Datenträger, wie beispielsweise Banknoten oder Karten, mit optisch variablen Sicherheitselementen ausgestattet. Der Fälschungsschutz beruht dabei darauf, dass der visuell und einfach und deutlich erkennbare optisch variable Effekt von den oben genannten Reproduktionsgeräten nicht oder nur ungenügend wiedergegeben wird.

Optisch variable Sicherheitselemente sind beispielsweise Dünnschichtelemente, die aus einer Reflektorschicht, einem Dielektrikum und einer Absorberschicht bestehen. Wird das Sicherheitselement von der Absorberseite aus betrachtet, nimmt der Betrachter eine bestimmte Farbe wahr, die sich mit Änderung des Betrachtungswinkels ändert.

Ursache der Farbverschiebung ist ein Interferenzeffekt zwischen den Lichtstrahlen, die von der Oberfläche der äußeren teildurchlässigen Schicht (Absorberschicht) reflektiert werden, und den Lichtstrahlen, die durch die äußere teildurchlässige und die mittlere dielektrische Schicht hindurch treten und von der inneren Metallreflektorschicht zu der teildurchlässigen Schicht zurück reflektiert werden. An der teildurchlässigen Schicht werden die Lichtstrahlen daraufhin entweder nach Außen transmittiert oder wieder reflektiert, so dass in diesem Fall die Lichtstrahlen mehrfach zwischen der Reflexionsschicht und der teildurchlässigen Schicht hin- und herreflektiert werden. Somit haben die Lichtstrahlen, die durch die Dünnfilmschicht hindurch getreten sind, einen längeren Weg zurückgelegt als die auf der Oberfläche der Dünnfilmschicht reflektierten Lichtstrahlen, so dass sie gegenüber diesen phasenverschoben sind, wenn sie mit ihnen interferieren.

Treffen die auf die Dünnfilmschicht einfallenden Lichtstrahlen mit unterschiedlichen Einfallswinkeln auf die Dünnfilmschicht auf, ist der im der Dünnfilmschicht zurückgelegte Weg der Lichtstrahlen unterschiedlich lang. Dieser Unterschied resultiert aus der durch den Einfallswinkel geänderten Wegdifferenz der mehrfach innerhalb der Dünnfilmschicht reflektierten Strahlen. Deshalb ist die Phasenlage der interferierenden Lichtstrahlen je nach Einfallswinkel unterschiedlich, so dass sich je nach Einfallswinkel unterschiedliche Farben oder Farbtöne des resultierenden, vom Beobachter wahrgenommenen Lichtstrahls ergeben.

Derartige Dünnschichtelemente können in Form von Folien verwendet werden, wie z.B. in WO 2005/108110 beschrieben. Aus WO 2005/108110 ist ein Sicherheitselement mit einer Dünnfilmschicht bekannt, bei dem die einzelnen Schichten vollflächig auf dem Sicherheitselement angeordnet sind. In die Schichtenfolge werden durch Einwirkung von Laserstrahlung Kennzeichnungen in Form von Mustern, Buchstaben, Zahlen oder Bildern eingebracht Hierfür enthält die Schichtenfolge eine Markierungsschicht aus einem Farbgemisch, das eine die Laserstrahlung absorbierende sowie eine für die Laserstrahlung transparente Gemischkomponente aufweist. Die Kennzeichnungen sind aufgrund einer durch die Einwirkung der Laserstrahlung bewirkten irreversiblen Änderung der optischen Eigenschaften des Farbgemisches visuell und/ oder maschinell erkennbar.

Ebenso sind pigmentförmige Dünnschichtelemente bekannt, die einer Druckfarbe beigemischt werden. Die EP 0 227 423 B1 beschreibt Dünnschichtelemente mit einem symmetrischen Aufbau, um zu gewährleisten, dass das Pigment von jeder Seite gleich aussieht. Jedes der Dünnschichtelemente besteht aus einem fünfschichtigen Dünnfilm, der aus einer inneren Metallreflektorschicht, einer unten und oben angeordneten dielektrischen Schicht mit einem Brechungsindex von 1,65 oder weniger und jeweils einer äußeren semiopaken bzw. teildurchlässigen Schicht aufgebaut ist. Der fünfschichtige Dünnfilm bewirkt jeweils auf der dem Betrachter zugewandten Seite eine Farbverschiebung, d.h. ein Wechsel zwischen zwei unterschiedlichen Farben oder Farbtönen bei einem ersten und einem zweiten Betrachtungswinkel. So erscheint die optisch variable Farbe beispielsweise aus einem bestimmten Betrachtungswinkel magentafarben und aus einem anderen Betrachtungswinkel grün. Kippt ein Betrachter einen Datenträger, auf den eine derartige optisch variable Farbe aufgebracht ist, nimmt er einen Farbwechsel von magenta nach grün oder umgekehrt wahr.

Aus WO 2005/038136 A1 ist ein Sicherheitselement für Sicherheitspapiere, Wertdokumente und dergleichen mit einem Dünnschichtelement mit Farbkippeffekt, das eine Reflexionsschicht, eine Absorberschicht und eine zwischen Reflexionsschicht und Absorberschicht angeordnete Zwischenschicht aufweist. Hierbei ist die Zwischenschicht durch eine Schicht gebildet, deren Schichtdicke nach dem Aufdrucken durch äußere Einflüsse, insbesondere durch Dehnung, elektromagnetische Strahlung, Elektronenstrahlbehandlung oder Druck- und/oder Temperatureinwirkung, lokal modifizierbar ist. Durch die nachträgliche Beeinflussung der Schichtdicke der Zwischenschicht kann eine sehr konstante Schichtstärke erhalten werden, ohne dass eine höhere Genauigkeit beim Aufbringen, insbesondere beim Druckprozess selbst erforderlich ist. Auftretende Schwankungen der Schichtdicke können vielmehr nach dem Aufbringen durch eine gezielte, lokale Einwirkung äußere Einflüsse ausgeglichen werden.

Aus EP 11719 636 A1 ist ein Sicherheitselement für Banknoten, Wertdokumente, Tickets oder als Echtheitsnachweis bekannt, das eine Beschichtung mit mindestens einem optisch variablen Pigment mit einer deutlich vom Blickwinkel abhängigen Änderung der Farbe beinhaltet. Das optisch variable Pigment besteht hierbei aus Vakuum-aufgedampften Dünnschicht Interferenz-Pigmenten, mit Interferenzschichten beschichteten Partikeln oder cholesterischen Flüssigkristall-Pigmenten. Zusätzlich besteht das optisch variable Pigment aus mindestens einem Material mit selektiv spektral absorbierenden Eigenschaften, so dass das optisch variable Pigment sichtbare spektrale Komponenten, die senkrecht auf das Pigment einfallen, unterdrückt. Das Sicherheitselement erscheint somit bei senkrechter Betrachtung schwarz und bei streifender Betrachtung farbig.

Aus US 6,114,018 ist eine optisch variable Vorrichtung bekannt, die ein Substrat mit einer ersten und zweiten optischen Vorrichtung aufweist, die an voneinander beabstandeten Stellen des Substrates aufgebracht sind. Die erste optische Vorrichtung besteht aus einem ersten optisch variablen Pigment und die zweite optische Vorrichtung aus einem zweiten optisch variablen Pigment. Die erste und zweite optische Vorrichtung weisen hierbei bei einem Einfallswinkel zwischen 0° und 90° die gleiche übereinstimmende Farbe und für einen Farbübereinstimmungswinkel und bei allen anderen Einfallswinkeln keine Farbübereinstimmung haben.

Der Erfindung liegt die Aufgabe zugrunde, ein Sicherheitselement mit interferenzfähigen Pigmenten fälschungssicher auszugestalten.

Diese Aufgabe wird durch die Merkmale der unabhängigen Ansprüche gelöst. Weiterbildungen der Erfindung sind Gegenstand der abhängigen Ansprüche.

Die Erfindung umfasst hierbei sowohl ein Substrat mit einem Sicherheitselement als auch einen Datenträger mit einem Substrat mit einem Sicherheitselement. Der Datenträger ist hierbei insbesondere ein Wertdokument, wie beispielsweise eine Banknote, ein Wertpapier, eine Kredit-oder Ausweiskarte, ein Pass, eine Urkunde und Ähnliches, ein Label, eine Verpackung oder ein anderes Element für die Produktsicherung.

Erfindungsgemäß sind die Pigmente der optisch variablen Farbe des Sicherheitselements mittels einer elektromagnetischen Strahlung in mindestens einem Teilbereich irreversibel so verändert, dass in diesem Teilbereich der Interferenzeffekt visuell und/ oder maschinell deutlich erkennbar verändert oder gänzlich aufgehoben ist.

Die irreversible Veränderung eines Pigmentes erfolgt zum einen durch die Veränderung der optischen Eigenschaften mindestens einer Schicht des Pigmentes, d.h. insbesondere der Transparenz, der Reflektivität, der Polarisationsrichtung und der Farbe oder des Farbtons des Pigmentes. Zum anderen erfolgt die irreversible Veränderung eines Pigmentes durch eine mindestens teilweise Verschiebung mindestens einer Schicht des Pigmentes. Hierbei wird eine Schicht des Pigmentes nicht entfernt, verdampft oder umgewandelt, sondern zumindest teilweise von seiner ursprünglichen Position innerhalb des Schichtaufbaus entfernt und an eine neue Position innerhalb des Schichtaufbaus verschoben. Dies wird beispielsweise durch Verminderung der Dicke einer Schicht an einer Stelle bei gleichzeitiger Erhöhung der Dicke einer Schicht an einer anderen, insbesondere der benachbarten Stelle erreicht.

Die Pigmente bzw. die pigmentförmigen Dünnschichtelemente sind vorzugsweise fünfschichtig ausgeführt. Sie bestehen aus einer mittleren Reflexionsschicht, zwei die mittlere Reflexionsschicht auf jeder Seite umgebende dielektrische Schichten und zwei äußere teildurchlässige Schichten. Als Materialien für diese Schichten werden insbesondere verwendet:
- für die mittlere Reflexionsschicht alle reflektierenden Substanzen, insbesondere Metalle wie Aluminium oder Kupfer,
- für die dielektrischen Schichten SiO₂ (Silizium-Dioxid), ZrO₂ (Zirkon-Dioxid) oder TiO₂ (Titan-Dioxid) oder andere transparente Stoffe,
- für die teildurchlässigen Schichten Chrom und/oder Nickel.
Ein Pigment besteht somit aus einer unteren teildurchlässigen Schicht aus Chrom und/oder Nickel gefolgt von einer dielektrischen Schicht aus Silizium-Dioxid, einer mittleren Reflexionsschicht aus Aluminium, an die sich auf der gegenüberliegenden Seite wieder eine dielektrische Schicht aus SiliziumDioxid anschließt, sowie abschließend aus einer oberen teildurchlässigen Schicht aus Chrom und/oder Nickel. Licht, das auf die Ober- oder Unterseite des Pigments auftrifft, wird von der teildurchlässigen Schicht teilweise reflektiert und teilweise transmittiert. Der letztere Anteil tritt durch die dielektrische Schicht, die einen anderen Brechungsindex als die teildurchlässige Schicht aufweist, hindurch und wird von der Reflexionsschicht zurückreflektiert und nach Durchlaufen der dielektrischen Schicht wieder in einen transmittierten und einen reflektierten Anteil aufgespaltet.

Die Erfindung ist jedoch nicht nur auf fünfschichtige Pigmente beschränkt, sondern auf alle ein oder mehrschichtigen Pigmente anwendbar, die einen optisch variablen Effekt erzeugen. Insbesondere sind aus dem Stand der Technik optisch variable Schichten bekannt, die ausgehend von der Reflexionsschicht in Richtung des Betrachters mehr als zwei Schichten aufweisen. Auch an Pigmenten, die aus derartigen optisch variablen Schichten hergestellt sind und somit mehr als fünf Schichten aufweisen, ist die Erfindung anwendbar.

Die durch die elektromagnetische Strahlung mindestens eine veränderte Schicht ist vorteilhaft die äußerste Schicht des Pigmentes, die der Bestrahlungsrichtung zugewandt ist. Bei Pigmenten mit fünfschichtigem Aufbau somit die teildurchlässige Schicht, die nach der Bestrahlung nicht mehr teildurchlässig, sondern bevorzugt transparent ist.

Eine Beeinflussung eines interferenzfähigen Schichtaufbaus gelingt immer dann, wenn das Reflexionsminimum des interferenzfähigen Schichtaufbaus mit der Wellenlänge der elektromagnetischen Strahlung weitgehend übereinstimmt. Hierbei kann entweder der Einfallswinkel oder die Wellenlänge der elektromagnetischen Strahlung an das Reflexionsminimum des interferenzfähigen Schichtaufbaus angepasst sein. Durch die Veränderung des Einfallswinkels verschieben sich die Reflexionsminima bekanntlich zu kürzeren Wellenlängen, so dass fast immer ein geeigneter Winkel gefunden werden kann, bei dem eine Beeinflussung des Aufbaus erfolgt.

Wird während der Bestrahlung mit elektromagnetischer Energie gleichzeitig die Energie der elektromagnetischen Strahlung moduliert, ergibt sich besonders vorteilhaft ein Farbverlauf des Interferenzeffektes, d.h. liegen an unterschiedlichen Stellen oder in unterschiedlichen Tiefen des Substrates unterschiedliche Farbverläufe vor.

Erfindungsgemäß ist es nicht nur möglich, eine einzige Pigmentfarbe auf das Substrat aufzubringen, sondern auch eine Mischung aus mindestens zwei Pigmentfarben oder mehrere Interferenzschichten übereinander auf das Sicherheitselement aufzutragen, von denen nur eine ein geeignetes Reflexionsminimum aufweist und somit nur eine Pigmentfarbe gezielt veränderbar ist Alternativ ist es weiterhin möglich, eine Mischung aus mindestens einer Pigmentfarbe und mindestens einer Druckfarbe oder einer weiteren Effektfarbe wie beispielsweise eine Farbe auf Basis von cholerischen Flüssigkristallen oder Thermofarben auf das Sicherheitselement aufzutragen. Dabei kann die weitere Effektfarbe auch über die Pigmentfarbe aufgebracht sein, solange sie für die Laserwellenlänge und zumindest in Teilen des sichtbaren Spektrums transparent ist.

Soll das Substrat mit einem Sicherheitselement gegen mechanische Beschädigungen wie z.B. Kratzer geschützt werden, ist es vorteilhaft, die Pigmentfarben innerhalb zweier Folien eines mehrschichtigen Folienkörpers anzuordnen. Ein derartiger mehrschichtiger Folienkörper ist beispielsweise eine Kredit- oder Ausweiskarte, wobei sich das erfindungsgemäße Sicherheitselement im Inneren des Folienkörpers befindet und von einer transparenten Folie abgedeckt ist. Selbstverständlich ist es auch möglich, ein erfindungsgemäßes Sicherheitselement auf einem Wertpapier wie z.B. einer Banknote durch eine transparente Folie abzudecken.

In einer weiteren vorteilhaften Ausgestaltung der Erfindung ist das Substrat auf der Vorder- und/oder der Rückseite bedruckt und die Bedruckung in Durchlicht erkennbar. Dies hat den Vorteil, dass unterschiedliche Informationen in Durchlicht und in Auflicht erkennbar sind.

Eine Betrachtung in Auflicht ist im Sinne dieser Erfindung eine Beleuchtung eines Objektes von einer Seite und eine Betrachtung des Objektes von der selben Seite. Eine Betrachtung in Auflicht liegt somit beispielsweise dann vor, wenn die Vorderseite des Objektes beleuchtet und auch betrachtet wird.

Eine Betrachtung in Durchlicht ist im Sinne dieser Erfindung eine Beleuchtung eines Objektes von einer Seite und eine Betrachtung des Objektes von einer anderen Seite, insbesondere der gegenüberliegenden Seite. Eine Betrachtung in Durchlicht liegt somit beispielsweise dann vor, wenn die Rückseite des Objektes beleuchtet und die Vorderseite des Objektes betrachtet wird. Das Licht scheint somit durch das Objekt hindurch.

Gemäß einer weiteren vorteilhaften Ausgestaltung der Erfindung besteht das Sicherheitselement zumindest teilweise aus einer transparenten Folie, die mit den Pigmentfarben bedruckt ist. Hierbei erfolgt vorteilhaft die Bestrahlung mit elektromagnetischer Strahlung auf die Oberseite der Bedruckung oder auf die Unterseite durch die transparente Folie hindurch. Alternativ oder zusätzlich kann die Bestrahlung mit elektromagnetischer Energie auch auf beiden Seiten der Folie erfolgen. In Auflicht ist nur die durch die Bestrahlung auf der jeweiligen Seite verursachte Veränderung sichtbar, in Durchlicht hingegen ist keine Information mehr sichtbar.

In einer weiteren vorteilhaften Ausgestaltung der Erfindung werden die Pigmente durch die elektromagnetische Strahlung ablatiert oder karbonisiert. In Kombination mit der oben beschriebenen Veränderung des Pigments ergeben sich hiermit weitere Gestaltungsmöglichkeiten für ein Sicherheitselement. Für die Ablation oder Karbonisierung sind dabei deutlich höhere Energiedichten notwendig als für die Zerstörung einer Pigmentlage.

Als Quelle für die elektromagnetische Strahlung werden bevorzugt Laserquellen verwendet. Hierbei kommen insbesondere gepulste Nd:YAG-Laser, Nd:YVO₄-Laser, CO₂-Laser oder andere Lasertypen im Wellenlängenbereich von UV bis zum fernen Infrarot infrage, wobei die Laser oft auch vorteilhaft mit Frequenzvervielfachung mit einer durchschnittlichen Lichtleistung zwischen 0,5 W und 2 W arbeiten, somit vorzugsweise mit einer Pulsenergie zwischen 10 µJ und 100 µJ. Mit besonderem Vorteil werden Laserquellen im nahen Infrarot eingesetzt, da dieser Wellenlängenbereich gut zu den Absorptionseigenschaften der für Wertdokumente verwendeten Substrate und Druckfarben passt. Beispielsweise lassen sich für diesen Bereich leicht Druckfarben angeben, die für die Laserstrahlung transparent, im sichtbaren Spektralbereich für den menschlichen Betrachter jedoch opak und gefärbt sind. Mit besonderem Vorteil werden Infrarotlaser im Wellenlängenbereich von 0,8 µm bis 3 µm, insbesondere Nd:YAG-Laser oder Nd:YVO₄-Laser verwendet. Werde Laser mit höherer Leistung eingesetzt, so kann die Pulsenergie durch Ausblenden, Strahlteilung, Absorptionsfilter, Defokussieren oder ähnliche bekannte Verfahren auf das notwendige Maß reduziert werden. Alternativ kann die Laserfrequenz entsprechend erhöht werden.

Mit einem Nd:YAG- Markierungslaser (λ = 1,064 µm) können beispielsweise Vektoren in der Schichtenfolge eingeschrieben werden, was vor allem für schnelle Beschriftungen von Vorteil ist. Dazu kann ein Nd :YAG-Laser mit einer Pulsfrequenz von beispielsweise 20 kHz, einer Leistung zwischen 0,5 W und 2 W, und einem Durchmesser des Fokus des Lasers zwischen 70 µm bis 300 µm, besonders vorteilhaft 100 µm bis 200 µm betrieben werden. Der Arbeitsabstand zwischen Linse und Substrat wird etwas geringer als für optimale Fokussierung erforderlich gewählt, um eine leichte Defokussierung des Laserflecks zu erreichen. Wird der Fokusdurchmesser größer als die vorteilhafte Einstellung gewählt, können bei gleichmäßiger Energieverteilung im Strahl (Top hat) und entsprechend höherer Pulsenergie mit einem Puls auch größere Flächen verändert und damit die Beschriftungsgeschwindigkeit zu Lasten der Auflösung erhöht werden.

Wird der Laser energetisch von Puls zu Puls modulierbar gewählt, so kann ein Farbverlauf des Interferenzeffektes erzielt werden. Hierbei liegen an unterschiedlichen Stellen oder in unterschiedlichen Tiefen des Substrates unterschiedliche Farbverläufe vor. Zusätzlich kann bei entsprechender Energiesteuerung ohne Aufwand das Pigment oder absorbierende Farbbestandteile vollständig oder teilweise ablatiert / karbonisiert werden

Das Substrat mit dem erfindungsgemäßen Sicherheitselement dient insbesondere zur Erhöhung der Fälschungssicherheit von Wertdokumenten wie zum Beispiel Banknoten, Schecks, Aktien, Ausweisen, Eintrittskarten, Fahrkarten, Urkunden, Kreditkarten, Scheckkarten und dergleichen.

Das Substrat mit dem erfindungsgemäßen Sicherheitselement ist insbesondere innerhalb eines Wertdokumentes mit jedem beliebigen anderen Sicherheitsmerkmal kombinierbar. So kann das Substrat mit dem erfindungsgemäßen Sicherheitselement beispielsweise über einem Sicherheitsfaden angebracht sein, mit einem Hologramm oder diffraktiven Strukturen kombiniert werden oder neben oder überlappend mit anderen optisch variablen Strukturen angeordnet sein.

Anhand der nachfolgenden Beispiele und ergänzenden Figuren werden die Vorteile der Erfindung und verschiedene bevorzugte Ausführungsformen der Erfindung erläutert. Im Einzelnen zeigen schematisch:
- **Fig. 1**: Substrat mit einem erfindungsgemäßen Sicherheitselement aus einer optisch variable Farbe mit Pigmenten, in Seitenansicht;
- **Fig. 2**: Schichtaufbau eines einzelnen Pigments in Seitenansicht und hierbei **Fig. 2a** vor einer Bestrahlung mit elektromagnetischer Energie und **Fig. 2b** nach einer Bestrahlung mit elektromagnetischer Energie;
- **Fig. 3**: Substrat mit einem erfindungsgemäßen Sicherheitselement in Aufsicht und hierbei
**Fig. 3a** in Auflicht und
**Fig. 3b** in Durchlicht.

Der besseren Verständlichkeit wegen sind die in den folgenden Beispielen beschriebenen Ausführungsformen auf die wesentlichen Kerninformationen reduziert sowie die Darstellungen in den Figuren stark schematisiert und spiegeln nicht die realen Gegebenheiten wider. Vor allem entsprechen die in den Figuren gezeigten Proportionen nicht den in der Realität vorliegenden Verhältnissen und dienen ausschließlich zur Verbesserung der Anschaulichkeit. Bei der praktischen Umsetzung können wesentlich komplexere Muster oder Bilder im Ein- oder Mehrfarbendruck als Beschichtung zur Anwendung kommen. Die in den folgenden Beispielen dargestellten Informationen können ebenfalls durch beliebig aufwändige Bild- oder Textinformationen ersetzt werden.

Die Beispiele stellen bevorzugte Ausführungsformen dar, auf die jedoch die Erfindung in keinerlei Weise beschränkt sein soll. Insbesondere sind die verschiedenen Ausführungsbeispiele auch nicht auf die Verwendung in der beschriebenen Form beschränkt, sondern können zur Erhöhung der Effekte auch untereinander kombiniert werden.

In einem bevorzugten Ausführungsbeispiel ist gemäß **Fig. 1** ein Sicherheitselement 2 auf einer Oberfläche eines Substrats 1 angeordnet. Das Sicherheitselement 2 besteht hierbei aus einer optisch variablen Farbe 3, in die Pigmente 4 eingebettet sind. Ein Teilbereich 6 der optisch variablen Farbe 3 wird durch elektromagnetische Energie z.B. in Form eines Laserstrahls 5 bestrahlt.

Als optisch variable Farbe 3 wird beispielsweise die Farbe OVI® 9Z 3050A der Fa. Sicpa mit Pigmenten der Fa. Flex mit einem Farbumschlag von Megenta nach Grün oder die entsprechende Farbe OVI® 9Z 1050 mit einem Farbumschlag von Gold nach Grün verwendet.

In **Fig. 2** ist ein seitlicher Querschnitt durch ein Pigment 4 dargestellt. Das von dem Laserstrahl 5 noch unbeeinflusste Pigment 4 besteht gemäß **Fig. 2a** aus einer mittleren Reflexionsschicht 7, einer dielektrischen Schicht 81 auf seiner Unterseite, einer dielektrischen Schicht 82 auf seiner Oberseite sowie einer teildurchlässigen Schicht 91 auf der dielektrischen Schicht 81 und einer teildurchlässigen Schicht 92 auf der dielektrischen Schicht 82. Die teildurchlässige Schicht 92 liegt auf der dem Laserstrahl 5 zugewandten Seite des Pigments 4, wohingegen die teildurchlässige Schicht 91 durch die Reflexionschicht 7 abgedeckt ist. Trifft nun ein Laserstrahl 5 auf das Pigment 4 wird gemäß **Fig. 2b** bei geeigneter Bestrahlungsstärke und Wellenlänge des Lichtes des Laserstrahls 5 nur die teildurchlässige Schicht 92 beeinflusst. Insbesondere werden hierbei die optischen Eigenschaften der teildurchlässigen schicht 92 verändert, so dass beispielsweise das Transmissionsvermögen der teildurchlässigen Schicht 92 erhöht wird, d.h. der Farbumschlag wird verändert. Bevorzugt wird die teildurchlässige Schicht 92 nahezu vollständig transparent, so dass der Betrachter nur noch die Farbe der Reflexionsschicht 7 wahrnimmt. Ist diese metallisch bzw. silbrig matt oder glänzend ausgeführt, erscheint das Pigment 4 für den Beobachter nur noch silbrig.

Der Laserstrahl 5 verändert somit die teildurchlässige Schicht 92 der optisch variablen Farbe 3. Dadurch wird eine Veränderung des Farbumschlages beispielsweise ins silbrige erzielt, wobei je nach Bestrahlungsstärke des Laserstrahls 5 ein Teil des optisch variablen Effektes erhalten bleibt. Je geringer die Bestrahlungsstärke des Laserstrahls 5 ist, desto mehr bleibt der optisch variable Effekt erhalten.

Die von dem Laserstrahl 5 beeinflusste Stelle ist gemäß **Fig. 3a** bei einer Betrachtung in Auflicht deutlich erkennbar, z.B. als silbrige Stelle mit verändertem Farbumschlag oder als ausschließlich silbrige Stelle ohne weiteren Farbumschlag. Die benachbarten Bereiche der optisch variablen Farbe 3, die nicht von dem Laserstrahl 5 beeinflusst wurden, weisen hingegen in Auflicht nach wie vor einen Farbumschlag auf. Es ergibt sich somit ein Kontrast zwischen Bereichen mit verändertem und Bereichen mit unverändertem Farbumschlag.

Wird die optisch variablen Farbe 3 auf ein teilweise oder vollständig transparentes Substrat gedruckt, erscheint gemäß **Fig. 3b** die optisch variable Farbe bei einer Betrachtung in Durchlicht sowohl in den von dem Laserstrahl 5 beeinflussten als auch in den unbeeinflussten Stellen in einem nahezu einheitlichen Farbton, z.B. einheitlich grau. Die von dem Laserstrahl 5 beeinflusste Stelle hebt sich somit in Durchlicht nicht gegenüber den unbeeinflussten Bereichen ab, da durch den Laserstrahl 5 Pigmente nur in einzelnen Schichten beeinflusst wurden wohingegen die nahezu undurchsichtige Reflexionsschicht 7 unbeeinflusst geblieben ist. Somit wurde das GesamtTransmissionsvermögen bzw. die optische Dichte der Pigmente nicht verändert.

Der Eindruck einer nahezu einheitlich grauen und damit nicht vollständig opaken, schwarzen Fläche bei einer Betrachtung in Durchlicht ergibt sich, da
- die Dicke des Sicherheitselementes 2 und/ oder die Anzahl der Pigmente 4 in der optisch variablen Farbe 3 bezogen auf eine Volumeneinheit derart gering ausgeführt ist, dass Licht durch den Zwischenraum zwischen den einzelnen Pigmenten 4 hindurch scheinen kann und/oder
- die Reflexionsschicht 7 der Pigmente 4 semitransparent ausgeführt ist, so dass Licht, das auf die Seite des Substrates 1 fällt, die dem Sicherheitselement 2 abgewandt ist, durch die Pigmente 4 hindurch scheinen kann.

## Patentansprüche

1. Substrat (1) mit einem Sicherheitselement (2), das wenigstens eine optisch variable Farbe (3) mit Pigmenten (4) aufweist, wobei die einzelnen Pigmente (4) mindestens einen interferenzfähigen, mehrschichtigen Aufbau aufweisen, **dadurch gekennzeichnet, dass** die Pigmente (4) der optisch variablen Farbe des Sicherheitselements (2) in mindestens einem Teilbereich (6) mittels einer elektromagnetischen Strahlung (5) irreversibel so verändert sind, dass der Interferenzeffekt in diesem Teilbereich (6) gegenüber benachbarten Bereichen ohne Veränderung der Pigmente visuell und/oder maschinell deutlich erkennbar verändert ist, wobei die irreversible Veränderung eines Pigmentes (4) durch die Veränderung der optischen Eigenschaften der äußersten Schicht des Pigmentes (4), die der Bestrahlungsrichtung zugewandt ist, erfolgt.

2. Substrat (1) nach Anspruch 1, **dadurch gekennzeichnet, dass** die irreversible Veränderung eines Pigmentes (4) durch eine mindestens teilweise Verschiebung mindestens einer Schicht des Pigmentes (4) erfolgt.

3. Substrat (1) nach Anspruch 1 oder 2, **dadurch gekennzeichnet, dass** die Pigmente (4) fünfschichtig ausgeführt sind und aus einer mittleren Reflexionsschicht (7), zwei die mittlere Reflexionsschicht (7) auf jeder Seite umgebende dielektrische Schichten (81, 82) und zwei äußere teildurchlässige Schichten (91, 92) bestehen.

4. Substrat (1) nach Anspruch 3, **dadurch gekennzeichnet, dass** die innere Reflexionsschicht (7) aus Aluminium besteht und/oder wenigstens eine der dielektrischen Schichten (81, 82) aus Silizium-Dioxid besteht und/oder die äußeren teildurchlässigen Schichten (91, 92) mindestens aus Chrom und/ oder Nickel bestehen.

5. Substrat (1) nach Anspruch 3 oder 4, **dadurch gekennzeichnet, dass** die elektromagnetische Strahlung (5) mindestens die teildurchlässige Schicht (92) eines Pigmentes (4) irreversibel verändert.

6. Substrat (1) nach mindestens einem der vorigen Ansprüche, **dadurch gekennzeichnet, dass** die Pigmentfarben innerhalb zweier Folien eines mehrschichtigen Folienkörpers angeordnet sind.

7. Substrat (1) nach Anspruch 6, **dadurch gekennzeichnet, dass** der mehrschichtige Folienkörper eine Kredit- oder Ausweiskarte oder ein Reisepass ist.

8. Substrat (1) nach mindestens einem der vorigen Ansprüche, **dadurch gekennzeichnet, dass** das Sicherheitselement (2) zumindest teilweise aus einer transparenten Folie besteht.

9. Substrat (1) nach mindestens einem der vorigen Ansprüche, **dadurch gekennzeichnet, dass** ein Laser die elektromagnetische Strahlung (5) liefert.

10. Datenträger mit einem Substrat (1) gemäß einem der Ansprüche 1 bis 9.

11. Datenträger nach Anspruch 10, **dadurch gekennzeichnet, dass** der Datenträger ein Wertdokument, insbesondere eine Banknote oder eine Karte ist.

12. Verfahren zur Herstellung eines Substrats (1) mit einem Sicherheitselement (2) auf das wenigstens eine optisch variable Farbe (3) mit Pigmenten (4) aufgedruckt wird, wobei die einzelnen Pigmente (4) aus mindestens einem interferenzfähigen, mehrschichtigen Aufbau gebildet werden, **dadurch gekennzeichnet, dass** die Pigmente (4) der optisch variablen Farbe des Sicherheitselements (2) in mindestens einem Teilbereich (6) mittels einer elektromagnetischen Strahlung (5) irreversibel so verändert werden, dass in diesem Teilbereich (6) der Interferenzeffekt visuell und/oder maschinell deutlich erkennbar verändert wird, wobei die irreversible Veränderung eines Pigmentes (4) durch die Veränderung der optischen Eigenschaften der äußersten Schicht des Pigmentes (4), die der Bestrahlungsrichtung zugewandt ist, erfolgt.

13. Verfahren zur Herstellung eines Substrats (1) nach Anspruch 12, **dadurch gekennzeichnet, dass** die Wellenlänge der elektromagnetischen Strahlung (5) an das Reflexionsminimum des interferenzfähigen Schichtaufbaus angepasst wird.

14. Verfahren zur Herstellung eines Substrats (1) nach Anspruch 12, **dadurch gekennzeichnet, dass** das Reflexionsminimum des interferenzfähigen Schichtaufbaus durch den Einfallswinkel an die Wellenlänge der elektromagnetischen Strahlung (5) angepasst wird.

15. Verfahren zur Herstellung eines Substrats (1) nach mindestens einem der Ansprüche 12 bis 14, **dadurch gekennzeichnet, dass** durch eine Modulation der Energie der elektromagnetischen Strahlung (5) ein graustufenmoduliertes Bild erzeugt wird.

## Claims

1. A substrate (1) having a security element (2) that exhibits at least one optically variable ink (3) having pigments (4), the individual pigments (4) exhibiting at least one interference-capable, multilayer structure, **characterized in that** the pigments (4) of the optically variable ink of the security element (2) are irreversibly changed in at least one sub-region (6) by means of electromagnetic radiation (5) in such a way that, in this sub-region (6), the interference effect is distinctly visually and/ or mechanically perceptibly changed compared with adjacent regions having no change in the pigments, the irreversible change in a pigment (4) occurring through the change in the optical properties of the outermost layer of the pigment (4), which faces the irradiation direction.

2. The substrate (1) according to claim 1, **characterized in that** the irreversible change in a pigment (4) occurs through an at least partial displacement of at least one layer of the pigment (4).

3. The substrate (1) according to claim 1 or 2, **characterized in that** the pigments (4) are formed to be five-layer and consist of a middle reflection layer (7), two dielectric layers (81, 82) surrounding the middle reflection layer (7) on each side, and two partially transmissive outer layers (91, 92).

4. The substrate (1) according to claim 3, **characterized in that** the inner reflection layer (7) consists of aluminum, and/ or at least one of the dielectric layers (81, 82) consists of silicon dioxide, and/ or the partially transmissive outer layers (91, 92) consist of at least chrome and/ or nickel.

5. The substrate (1) according to claim 3 or 4, **characterized in that** the electromagnetic radiation (5) irreversibly changes at least the partially transmissive layer (92) of a pigment (4).

6. The substrate (1) according to at least one of the previous claims, **characterized in that** the pigment inks are arranged within two foils of a multilayer foil body.

7. The substrate (1) according to claim 6, **characterized in that** the multilayer foil body is a credit or identification card or a passport.

8. The substrate (1) according to at least one of the previous claims, **characterized in that** the security element (2) at least partially consists of a transparent foil.

9. The substrate (1) according to at least one of the previous claims, **characterized in that** a laser delivers the electromagnetic radiation (5).

10. A data carrier having a substrate (1) according to one of claims 1 to 9.

11. The data carrier according to claim 10, **characterized in that** the data carrier is a value document, especially a banknote or a card.

12. A method for manufacturing a substrate (1) having a security element (2) on which at least one optically variable ink (3) having pigments (4) is imprinted, the individual pigments (4) being formed from at least one interference-capable, multilayer structure, **characterized in that** the pigments (4) of the optically variable ink of the security element (2) are irreversibly changed in at least one sub-region (6) by means of electromagnetic radiation (5) in such a way that, in this sub-region (6), the interference effect is distinctly visually and/ or mechanically perceptibly changed, the irreversible change in a pigment (4) occurring through the change in the optical properties of the outermost layer of the pigment (4), which faces the irradiation direction.

13. The method for manufacturing a substrate (1) according to claim 12, **characterized in that** the wavelength of the electromagnetic radiation (5) is adapted to the reflection minimum of the interference-capable layer structure.

14. The method for manufacturing a substrate (1) according to claim 12, **characterized in that** the reflection minimum of the interference-capable layer structure is adapted to the wavelength of the electromagnetic radiation (5) through the angle of incidence.

15. The method for manufacturing a substrate (1) according to at least one of claims 12 to 14, **characterized in that** a grayscale-modulated image is produced through a modulation of the energy of the electromagnetic radiation (5).

## Revendications

1. Substrat (1) comportant un élément de sécurité (2), qui présente au moins une couleur (3) optiquement variable contenant des pigments (4), les pigments individuels (4) présentant au moins une structure multicouche provoquant des interférences, **caractérisé en ce que** les pigments (4) de la couleur optiquement variable de l'élément de sécurité (2) sont dans au moins une zone partielle (6) modifiés d'une manière irréversible sous l'effet d'un rayonnement électromagnétique (5), de telle sorte que l'effet d'interférence, dans cette zone partielle (6), subisse une modification, pouvant être nettement reconnue à l'oeil nu et/ou par une machine, par comparaison avec des zones voisines et sans modification des pigments, la modification irréversible d'un pigment (4) ayant lieu sous l'effet de la modification des propriétés optiques de la couche la plus extérieure du pigment (4) qui est dirigée contre la direction du rayonnement.

2. Substrat (1) selon la revendication 1, **caractérisé en ce que** la modification irréversible d'un pigment (4) a lieu sous l'effet d'un déplacement au moins partiel d'au moins une couche du pigment (4).

3. Substrat (1) selon la revendication 1 ou 2, **caractérisé en ce que** les pigments (4) ont une structure à cinq couches, et sont constitués d'une couche réfléchissante centrale (7), de deux couches diélectriques (81, 82) entourant de chaque côté la couche réfléchissante centrale (7), et de deux couches extérieures (91, 92) partiellement transparentes.

4. Substrat (1) selon la revendication 3, **caractérisé en ce que** la couche réfléchissante intérieure (7) est constituée d'aluminium et/ou au moins l'une des couches diélectriques (81, 82) est constituée de dioxyde de silicium et/ou les couches extérieures partiellement transparentes (91, 92) sont constituées au moins de chrome et/ou de nickel.

5. Substrat (1) selon la revendication 3 ou 4, **caractérisé en ce que** le rayonnement électromagnétique (5) modifie d'une manière irréversible au moins la couche partiellement transparente (92) d'un pigment (4).

6. Substrat (1) selon au moins l'une des revendications précédentes, **caractérisé en ce que** les couleurs pigmentaires sont disposées à l'intérieur de deux feuilles d'une structure de feuilles multicouche.

7. Substrat (1) selon la revendication 6, **caractérisé en ce que** la structure de feuilles multicouche est une carte de crédit ou une carte d'identité, ou un passeport.

8. Substrat (1) selon au moins l'une des revendications précédentes, **caractérisé en ce que** l'élément de sécurité (2) est constitué au moins partiellement d'une feuille transparente.

9. Substrat (1) selon au moins l'une des revendications précédentes, **caractérisé en ce qu'**un laser fournit le rayonnement électromagnétique (5).

10. Support de données comportant un substrat (1) selon l'une des revendications 1 à 9.

11. Support de données selon la revendication 10, **caractérisé en ce que** le support de données est un document de valeur, en particulier un billet de banque ou une carte.

12. Procédé de fabrication d'un substrat (1) comportant un élément de sécurité (2), sur lequel est sur-imprimée au moins une couleur optiquement variable (3) contenant des pigments (4), les pigments individuels (4) étant formés d'au moins une structure multicouche apte à provoquer des interférences, **caractérisé en ce que** les pigments (4) de la couleur optiquement variable de l'élément de sécurité (2) subissent, dans au moins une zone partielle (6), à l'aide d'un rayonnement électromagnétique (5), une modification irréversible de telle sorte que, dans cette zone partielle (6), l'effet d'interférence subisse une modification en étant nettement reconnaissable à l'oeil nu et/ou à l'aide d'une machine, la modification irréversible d'un pigment (4) ayant lieu sous l'effet de la modification des propriétés optiques de la couche la plus extérieure du pigment (4), qui est dirigée contre la direction du rayonnement.

13. Procédé de fabrication d'un substrat (1) selon la revendication 12, **caractérisé en ce que** la longueur d'onde du rayonnement électromagnétique (5) est adaptée au minimum de réflexion de la structure de couches apte à provoquer des interférences.

14. Procédé de fabrication d'un substrat (1) selon la revendication 12, **caractérisé en ce que** le minimum de réflexion de la structure de couches apte à provoquer des interférences est, par l'intermédiaire de l'angle d'incidence, adapté à la longueur d'onde du rayonnement électromagnétique (5).

15. Procédé de fabrication d'un substrat (1) selon au moins l'une des revendications 12 à 14, **caractérisé en ce qu'**une image modulée en niveaux de gris est produite par une modulation de l'énergie du rayonnement électromagnétique (5).
